# EUROPÄISCHE PATENTANMELDUNG

(11) **EP 0 860 681 A1**
(43) Veröffentlichungstag der Anmeldung: **26.08.1998**
(21) Anmeldenummer: 97102617.4
(22) Anmeldetag: 19.02.1997
(51) Int. Cl.: F42B 12/38, F42B 12/34

(54) **Expansionsgeschoss mit einem Leuchtspursatz**

(71) Anmelder: METALLWERK ELISENHüTTE GmbH, D-56377 Nassau (DE)
(72) Erfinder: Baum, Hans-Georg, D 56377 Nassau (DE); Christen, Andreas, D 56133 Fachbach (DE)
(74) Vertreter: Türk, Gille, Hrabal, Leifert

(57) **Zusammenfassung**

Es ist eine Patrone für Schußwaffen offenbart, die eine mit einem Zündhütchen versehene und eine Treibladung enthaltende Patronenhülse sowie ein im offenen Ende der Patronenhülse steckendes Geschoß aufweist. Im Boden des als Expansionsgeschoß ausgebildeten Geschosses ist eine Ausnehmung vorgesehen, in der sich ein beim Abfeuern des Geschosses eine Leuchtspur erzeugender pyrotechnischer Einsatz befindet.

## Beschreibung

Die Erfindung betrifft eine Patrone für Schußwaffen, die eine Patronenhülse mit einem Zündhütchen und einer Treibladung und ein im offenen Ende der Patronenhülse steckendes Expansions-Geschoß aufweist.

Diese Patrone ist sowohl für Faustfeuerwaffen als auch für Handfeuerwaffen wie Gewehre oder Maschinenpistolen geeignet.

Patronen dieser Art sind bekannt. Auch sind Geschoßpatronen mit Leuchtspur bekannt, jedoch weisen diese andere Kaliber und andere Bauweise auf.

Aufgabe der Erfindung ist es, eine Patrone und insbesondere eine Patrone mit Expansionsgeschoß für Handfeuerwaffen zu schaffen, welche eine Leuchtspureinrichtung aufweist.

Diese Aufgabe wird erfindungsgemäß mit einer Patrone der eingangs genannten Gattung gelöst, welche die Merkmale des kennzeichnendes Teiles des Anspruches 1 aufweist. Vorteilhafte Ausgestaltungen dieser Patrone sind Gegenstand der Unteransprüche.

Die erfindungsgemäße Patrone besteht aus einer vorbekannten Patronenhülse mit Anzündhütchen und einer in der Patronenhülse untergebrachten Treibladung sowie aus einem speziellen Leuchtspurexpansionsgeschoß, das im Boden einen Einsatz für eine Leuchtspurfarbe enthält. Die Leuchtspurfarbe kann beispielsweise "grün" oder "rot" sein.

Bei der erfindungsgemäßen Patrone wurde das Gewicht des Geschosses erhöht, um einen besseren Wirkungsgrad des Pulvers zu erzielen und das Anzündverhalten des Leuchtspur-Einsatzes zu verbessern.

Durch die Erfindung wird eine Patrone für Handfeuerwaffen aller Art mit Leuchtspureinsatz geschaffen, insbesondere eine Patrone mit Expansionsgeschoß mit Leuchtspureinsatz. Die Erfindung ist aber auch für Geschosse, deren Geschoßkörper homogen aus Metall besteht, geeignet.

In der Zeichnung ist ein Ausführungsbeispiel einer erfindungsgemäßen Patrone in vergrößerter Darstellung und teilweise im Längsschnitt gezeigt.

Die in der Zeichnung dargestellte Patrone 1 hat eine Patronenhülse 2 mit einem in den Boden 3 eingelassenen Anzündhütchen 4. In der Patronenhülse 2 ist eine Treibladung 5 untergebracht, welche vom Anzündhütchen 4 gezündet wird, wenn auf dieses der Zündholzen einer hier nicht gezeigten Waffe auftrifft.

Im offenen oder äußren Ende 6 der Patronenhülse 2 steckt ein Geschoß 7 des Kalibers 9 mm, das bei der dargestellten Ausführungsform als Expansionsgeschoß ausgebildet ist.

Dieses Geschoß 7 enthält vom äußeren Ende ausgehend ein Sackloch, in welches eine aus elastisch nachgiebigem Material bestehende Kugel 9 unter Verformung derselben eingesetzt ist. die beim Auftreffen des Geschosses auf ein Ziel in das Sackloch 8 hineingedrückt wird und das Geschoß aufweitet. um eine bessere Wundballistik zu erzeugen, die mit mehr Gefäßzerstörung verbunden ist.

Das Geschoß 7 enthält von seinem unteren Ende 10 ausgehend ein weiteres Sackloch 11, das zur Aufnahme eine pyrotechnischen Einsatzes 12 vorgesehen ist, damit das Geschoß 7 beim Abfeuern eine Leuchtspur hinter sich herzieht.

Der pyrotechnische Einsatz 12 ist beim dargestellten Ausführungsbeispiel dreischichtig ausgebildet und weist eine äußere Anzündschicht 13, eine Zwinschenschicht 14 sowie einen Leuchtsatz 15 auf.

Wenn die Treibladung 5 abgefeuert und dadurch das Geschoß aus der Patronenhülse 2 herausgetrieben wird, wird die Anzündschicht 13 entzündet und über die Zwischenschicht 14 der Leuchtsatz 15 aktiviert, um eine farbige Leuchtspur während des Fluges des Geschosses 7 abzugeben.

Nachfolgend sind zwei Ausführungsbeispiele für die Zusammensetzung von pyrotechnischen Einsätzen zum Erzeugen einer grünen bzw. einer roten Leuchtspur beispielhaft angegeben.

| Beispiel 1 ***A: Leuchtspur grün:*** | | |
|---|---|---|
| 1. Anzündsatz grün AG1 ca. 10 mg | Bariumnitrat | 29 % |
| | Strontiumperoxid | 10 % |
| | Bariumperoxid | 40 % |
| | AlMg Pulver | 15 % |
| | Plastaresin | 6 % |
| 2. Leuchtsatz grün LG1 ca. 50 mg | Bariumnitrat | 33,5 % |
| | Bariumperoxid | 45 % |
| | Mg Pulver 4 | 7,5 % |
| | Mg Pulver 5 | 7,5 % |
| | Plastaresin | 6 % |
| 3. Zwischensatz grün ZG1 ca. 10 mg | Anzündsatz AG1 | 50 % |
| | Leuchtsatz LG1 | 50 % |

| Beispiel 2 ***B: Leuchtspur rot:*** | | |
|---|---|---|
| 4. Anzündsatz rot AR1 ca. 10 mg | Strontiumnitrat | 4 % |
| | Strontiumperoxid | 65 % |
| | Bariumperoxid | 10 % |
| | AlMg Pulver | 15 % |
| | Plastaresin | 6 % |
| 5. Leuchtsatz rot LR1 ca. 50 mg | Strontiumnitrat | 27 % |
| | Strontiumperoxid | 45 % |
| | Bariumperoxid | 7 % |
| | Mg Pulver 4 | 18 % |
| | Plastaresin | 8 % |
| 6. Zwischensatz grün ZG1 ca. 10 mg | Anzündsatz AG1 | 50 % |
| | Leuchtsatz LG1 | 50 % |

## Patentansprüche

1. Patrone für Schußwaffen; mit einer ein Zündhütchen aufweisenden und eine Treibladung enthaltenden Patronenhülse und mit einem im offenen Ende der Patronenhülse steckenden Geschoß, **dadurch gekennzeichnet,** daß im Boden (10) des als Expansionsgeschoß ausgebildeten Geschosses (7) eine Ausnehmung (11) vorgesehen ist, in der sich ein beim Abfeuern des Geschosses eine Leuchtspur erzeugender pyrotechnischer Einsatz (12) befindet.

2. Patrone nach Anspruch 1, dadurch gekennzeichnet, daß das Geschoß (7) ein Expansionsgeschoß des Kalibers 9 mm ist.
